# EUROPÄISCHE PATENTSCHRIFT

(11) **EP 0 125 305 B1**
(45) Veröffentlichungstag und Bekanntmachung des Hinweises auf die Patenterteilung: **10.06.1987**
(21) Anmeldenummer: 84900031.0
(22) Anmeldetag: 13.10.1983
(51) Int. Cl.: C22B 1/14, C22B 1/00

(54) **VERFAHREN ZUR MINIMIERUNG DES REDUKTIONSZERFALLS VON EISENERZEN UND EISENERZAGGLOMERATEN ALS HOCHOFENMÖLLER**
PROCESS FOR MINIMIZING THE REDUCTION DISINTEGRATION OF IRON ORES AND IRON ORE AGGLOMERATES TO BE USED AS BLAST FURNACE BURDEN
PROCEDE POUR MINIMISER LA DECOMPOSITION PAR REDUCTION DE MINERAIS DE FER ET D'AGGLOMERATS DE MINERAIS DE FER UTILISES EN TANT QUE LIT DE FUSION DE HAUT FOURNEAU

(30) Priorität: 13.11.1982 DE 3242086
(43) Veröffentlichungstag der Anmeldung: 21.11.1984
(73) Patentinhaber: STUDIENGESELLSCHAFT FÜR EISENERZAUFBEREITUNG, D-3384 Liebenburg 2 (Othfresen) (DE)
(72) Erfinder: KORTMANN, Heinrich, D-3384 Liebenburg 1 (DE); BOCK, Wolfgang, D-3394 Langelsheim (DE)
(86) Internationale Anmeldenummer: DE8300209
(87) Internationale Veröffentlichungsnummer: WO8401963

## Beschreibung

Die Erfindung bezieht sich auf ein Verfahren zur Minimierung des Kornzerfalls im Hochofen bzw. Niederschachtofen von Eisenerzen sowie Eisenerzagglomeraten. Von der Fachwelt wird der Kornzerfall von Eisenerzen sowie Eisenerzagglomeraten im Hochofen bei beginnender Reduktion (Reduktionszerfall) im Bereich niedriger Temperaturen von rd. 400°C - 600°C in schwach reduzierender Atmosphäre als äußerst negative Eigenschaft eines Hochofenmöllers beurteilt. Starker Reduktionszerfall führt bekanntlich zu hohem Gichtstaubanfall und zur Ansatzbildung, behindert die Durchgasung, erhöht den Reduktions- und Brennstoffverbrauch, mindert die Erzeugungsleistung und verschlechtert die Roheisenqualität. Die aufgeführten technischen Nachteile bedeuten zugleich auch nicht unbedeutende wirtschaftliche Nachteile. So kann starker Reduktionszerfall z. B. den Brennstoffverbrauch in Form von Koks und ggf. Öl bis zu 10 % des normal üblichen Verbrauches, der z. Z. bei rd. 400 - 500 kg/t Roheisen liegt, ansteigen lassen.

Um den Kornzerfall des Hochofenmöllers gering zu halten, werden an die wichtigsten Möllereinsatzstoffe - Sinter und Pellets - bestimmte Mindestanforderungen gestellt, die ständig kontrolliert und bei Unterschreitung der Grenzwerte korrigiert werden müssen.

Diese Korrekturen werden z. B. durch Veränderungen der Basizitätswerte, der Art der Basenträger, der Oxidationsgrade oder durch betriebliche Maßnahmen vorgenommen, die nur durch höhere Brennstoffeinsätze, die eine Größenordnung von 5 - 10 % der Normalwerte erreichen können, erkauft werden. Gleichwohl sind oft trotz aller dieser Maßnahmen die heute geforderten Ansprüche in bezug auf den Reduktionszerfall überhaupt nicht zu erreichen. Hinzu kommt, daß bei gewissen Eisenerzpelletsorten schon nach einer Lagerzeit von 2 - 3 Wochen die Neigung zum Zerfall bei beginnender Reduktion im Ofen stark zunimmt.

Zwar kann dem durch Lagerung eintretenden Zerfall durch kürzere Lagerungszeiten oder durch Zugabe von gewissen Anteilen basischer Zuschlagstoffe begegnet werden. Dies ist jedoch nur in begrenztem Umfang zu realisieren und durch erhöhte Herstellkosten der Pellets sowie z. T. durch metallurgische Nachteile zu erkaufen. Oft bleibt nur die Wahl, die Produkte dem augenblicklichen Bedarf direkt anzupassen. Häufige Betriebsstillegungen sind die Folge.

Schon frühzeitig ist erkannt worden, daß im Hochofenprozeß infolge der Einwirkung der heißen Ofengase die in den Hochofen eingebrachten Eisenerze bzw. Eisenerzagglomerate wieder mehr oder weniger stark zerfallen und den Prozeß stören.

So ist ein "Verfahren zur Verhinderung des Zerfalls von Eisenerz und Eisenerzbriketts unter der Einwirkung heißer, kohlenoxydhaltiger Gase während der Verhüttung" aus der DE-Patentschrift 289 727 aus dem Jahre 1914 bekannt, bei dem als Ursache des Zerfalls die massenhafte Abscheidung von Kohlenstoff im Brikett im Ofen in Vereinigung mit einer ungenügenden mechanischen Festigkeit der Produkte gesehen wird. Ähnliches gelte nach der Auffassung dieser Schrift auch für gewisse lockere oder poröse Erze. Zur Steigerung der mechanischen Festigkeit der Produkte und gleichzeitig auch zur Beseitigung der katalytischen Wirkung des Erzes als Ursache für eine Kohlenstoffabscheidung schlägt die Schrift vor, die Erze und Briketts mit einer ganz geringen Menge von solchen Salzen oder Basen zu behandeln, die geeignet sind, die Bildung einer dünnen glasurähnlichen Umhüllung um die Erzteilchen herbeizuführen. Als besonders wirkungsvolle Salze, die für eine Glasurbildung geeignet sind, werden Chlornatrium und andere Chloride genannt. Die Glasurbildner sollen den Erzen entweder vor deren Brikettierung, während des Brennens unter Einwirkung von Flammengasen oder bei der Roheisendarstellung unmittelbar vor dessen Einführung in den Reduktionsofen zugefügt werden.

Bei dieser Verfahrensweise wird eine Steigerung der mechanischen Festigkeit mit dem Ziel der Bildung einer Glasurschicht vorgeschlagen. Hierzu sind Temperaturen von mindestens 1100°C notwendig; weiterhin Zugaberaten von mindestens 2000 - 5000 g NaCI pro Tonne Produkt.

Es ist ferner der Literaturstelle D.F. Ball et al: "Agglomeration of Iron Ores", ausgegeben von American Elsevier Publishing Company, Inc. New York, 1973 zu entnehmen, daß als Additive bei der Herstellung von Eisenerzpellets Alkali- und Ammonium-Salze, Eisen-Sulfat sowie auch Meerwasser in Betracht gezogen werden. In jedem Fall dienen die Zuschläge als Bindemittel für rohe, "grüne" Pellets, wobei die Zugabe vor der thermischen Behandlung erfolgt, d. h. vor Fertigstellung der als Hochofenmöller geeigneten Eisenerzpellets. Ausdrücklich wird auf die Gefahr durch Verwendung von Meerwasser in Hinblick auf die Zunahme der Alkaligehalte in den gebrannten Pellets und dessen negativen Einfluß auf die Pelletqualitäten unter reduzierenden Bedingungen hingewiesen.

Hier schafft die Erfindung Abhilfe. Der Erfindung liegt die Aufgabe zugrunde, ein Verfahren vorzuschlagen, bei dem der Kornzerfall von mit dem Hochofenmöller im Hochofen eingesetzten Eisenerzen und Eisenerzagglomeraten beim Beginn der Reduktion im Bereich niedriger Temperaturen vermindert wird.

Durch die Erfindung wird, wie sie in den Ansprüchen gekennzeichnet ist, die Aufgabe dadurch gelöst, daß Eisenerzagglomerate nach ihrer Härtung und vor der Verhüttung sowie Eisenerze vor einer Verhüttung beim Einsatz im Hochofen mit Reagenzien behandelt werden, die einen Kornzerfall bei der Reduktion in dem Temperaturbereich zwischen 400°C - 600°C weitgehend verhindern.

Gemäß der Erfindung kann jeglicher Reduktionszerfall eines Möllerstoffes ganz entscheidend verringert werden, wenn der Möllerstoff vor seinem Einsatz in den Hochofen mit festen halogenhaltigen Reagenzien oder mit wäßrigen halogenhaltigen Lösungen behandelt wird. Diese in Lösungen oder Suspensionen enthaltenden Halogene bzw. ihre Verbindungen können aus z. B. NaCI, CaCl₂, KCI, KJ, KBr, Na₂SiF₆ bestehen. In der einfachsten Form können die Halogene z. B. aus Meerwasser (NaCI) eingebracht werden.

Die durch die Erfindung erreichten Vorteile sind darin zu sehen, daß die Behandlung in einfacher Weise durch Bepudern oder durch Besprühen oder durch Eintauchen des Möllerstoffes in die entsprechenden noch in großer Verdünnung wirkenden Lösungen vor sich geht. Als Folge der Behandlung tritt eine je nach Art des Möllers, der Reagenz sowie dessen Konzentration verschieden stark wirkende Verringerung des Kornzerfalls ein. Die übrigen Qualitätsmerkmale, wie mechanische Festigkeit, Reduzierbarkeit, Standverhalten bei 1050°C Reduktionstemperatur oder Schwellen, werden durch die Behandlung in keiner Weise verändert.

Besondere Bedeutung kommt aber auch der Möglichkeit zu, bewußt über verminderten Brennstoffeinsatz Agglomerate herzustellen, die den mechanischen Festigkeitsansprüchen noch genügen, in ihren Zerfallswerten jedoch unzureichend sind. Durch Behandlung dieser Agglomerate gemäß dem Gegenstand der Lehre der Erfindung wird die Reduktionsfestigkeit auf die geforderten Werte angehoben. Auf diese Weise ist es möglich, schon bei der Agglomeration Energie einzusparen.

Die z. B. in einen Hochofen mit dem Möller eingebrachten Schadstoffe aus der Behandlung werden entweder mit der Schlacke oder im Gichtgas aus dem Ofen ausgetragen.

Die Erfindung wird im folgenden anhand einiger Beispiele näher erläutert.

Die Behandlung selbst erfolgte durch kurzfristiges Eintauchen der untersuchten Möllerstoffe in eine Lösung bestimmter chemischer Zusammensetzung und Konzentration. Nach Entnahme des Prüfgutes aus der Lösung läßt man die überschüssige Lösung abtropfen. Zur Bestimmung der Menge an dabei aufgenommener Lösung wird die Probe feucht gewogen, sodann bei 105°C ± 5°C getrocknet, erneut gewogen und aus der Differenz "Feuchtgewicht abzüglich Trockengewicht" die aufgenommene Lösungsmenge ermittelt und daraus eine Reagenzaufnahme berechnet.

Es wurden sämtliche Zerfallsprüfungen gemäß Stahl-Eisen-Prüfblatt Nr. 1771 des VDEh vom 24.10.1979 ausgeführt.

### Beispiel 1:

Untersucht wird der Einfluß der Konzentration von NaCI-haltiger Lösung auf den Reduktionszerfall von Eisenerzpellets nach Tab. 1.

Der Tabelle 1 ist die chemische Analyse der untersuchten Pellets in Gewichtsprozenten zu entnehmen.

Aus diesen Werten ergeben sich die im unteren Teil der Tabelle aufgeführten, auf g/t umgerechneten, von den Möllerstoffen aufgenommenen Anteile an Zusätzen.

Aus Tabelle 2 ist ersichtlich, daß Reduktionsfestigkeit und Reduktionsabrieb mit Zugabe von NaCI-haltiger Lösung verbessert werden, und zwar verbessern sich die Werte dann stetig gegenüber unbehandelten Pellets, wenn entsprechend die NaCI-Konzentration höher gewählt wird bzw. damit die von den Pellets aufgenommenen Na₂O- und CI--Mengen ansteigen. Die Ergebnisse zeigen, daß bei einer Behandlung der Pellets mit einer 2,5 g/I - 0,25 %igen NaCI-Lösung schon die Zerfallsfestigkeit von 71 auf 85 Gew.% + 6,3 mm erhöht und der Zerfallsabrieb von 20 auf 9 Gew.% - 0,5 mm verringert wird; Werte also, die den gegenwärtig geforderten Bestimmungen voll entsprechen. Versuche haben ergeben, daß eine Steigerung über eine Konzentration von 10 g/1 hinaus bzw. damit einer Erhöhung der Zugabemenge über 130 g Na₂0 und 140 g CIpro Tonne Pellets zu keiner weiteren Verbesserung der Festigkeit führt.

Wie die Werte der Tabelle 2 fernerhin zeigen, erhöhen sich bei einer NaCI-Konzentrationssteigerung die von den Pellets aufgenommenen Na₂0- und CI--Anteile, und zwar proportional zur Konzentrationserhöhung. Allgemein gesehen ist die Zunahme allerdings gering und unbedeutend. Wie Tabelle 2 zeigt, hat sich z. B. durch die Behandlung mit einer 0,25 %igen NaCI-Lösung der Na₂0-Gehalt der Pellets um 0,004 % oder 40 g/t Pellets erhöht, ebenfalls um den gleichen Betrag der CI--Gehalt. Pro Tonne Roheisen entspricht das insgesamt einer Zunahme von rd. 60 g/t. Die kritische Belastung des Hochofens wird durch diese geringen Mengen nicht beeinflußt.

### Beispiel 2:

Im folgenden wird der Einfluß der Art der Lösungen bzw. der Reagenzien auf den Reduktionszerfall von Eisenerzpellets untersucht. Die chemische Analyse der Eisenerzpellets entspricht der in Beispiel 1 untersuchten Pellets entsprechend Tabelle 1.

Tabelle 3 zeigt, daß durch eine Behandlung der Pellets mit halogenidhaltigen Lösungen von NaCl, KCI und CaC1₂ die Reduktionsfestigkeit verbessert wird, hingegen zeigen die Werte für Na₂C0₃- und Na₄P₂O₇-Lösungen keinen Einfluß. Um den Nachweis zu erbringen, daß auch die übrigen Halogene, wie Jod, Brom und Fluor, wirksame Komponenten für eine Behandlung darstellen und Halogenide enthaltende Lösungen bzw. Reagenzien unabhängig von den Ausgangsstoffen - Eisenerz-Pelletsorten - die Reduktionsfestigkeit positiv beeinflussen, sind in den Tabellen 5 und 6 die Ergebnisse aus Untersuchungen zusammengestellt.

### Beispiel 3:

Zu diesem Beispiel wird der Einfluß der Art der Lösungen bzw. der Reagenzien auf den Reduktionszerfall von Eisenerzpellets nach Tabelle 4 gezeigt.

Die ermittelten und in Tabelle 5 zusammengestellten Werte aus einer Behandlung der Pellets gemäß Tabelle 4 mit KBr-, KJ- und Na₂SiF₆-haltigen Lösungen bzw. Reagenzien zeigen, daß deren Anwendung ebenso einen Reduktionszerfall wie NaCI-, KCI- und CaCl₂-haltige Reagenzien vermindern. Somit können als zerfallshemmend oder -mindernd Chloride, Bromide, Jodide und Fluoride unabhängig von dem in einer Verbindung vorhandenen Kation angesehen werden.

### Beispiel 4:

Mit Beispiel 4 wurde der Einfluß der Behandlung mit einer NaCI-Lösung auf den Reduktionszerfall verschiedener Pelletsorten untersucht.

Untersucht wurden, wie Tabelle 6 zeigt, sieben unterschiedliche Eisenerz-Pelletsorten, hergestellt aus unterschiedlichen Ausgangsrohstoffen. Als Malogenid-Träger wurden NaCI-Lösungen in Konzentrationen von 2,5 bis 10 g/I gewählt. Es ist zu ersehen, daß schon durch eine Behandlung der Pellets mit einer 0,5 %igen NaCI-haltigen Lösung die Zerfallsfestigkeit erhöht wird. Als Beispiel dient die Pelletsorte A, bei der die Reduktionsfestigkeit von 58 Gew.% + 6,3 mm vor der Behandlung auf 87 Gew.% + 6,3 mm nach der Behandlung verbessert wird. Der Reduktionszerfall vermindert sich somit von 6 Gew.% - 0,5 mm vor der Behandlung auf 4 Gew.% - 0,5 mm nach der Behandlung. Von den Pellets waren 120 g Na₂0 und 130 g CI- pro Tonne aufgenommen worden.

Zwangsläufig ergibt sich bei der Behandlung der Pellets mit Lösungen eine H₂0-Aufnahme. Diese liegt bei den Beispielen der Tabelle 6 zwischen 2,9 und 4,2 % H₂0. Ein Feuchtigkeitsgehalt in dieser Größenordnung liegt jedoch im zulässigen Rahmen von handelsüblichen Pellets. Gleichwohl können diese Gehalte reduziert werden, wenn die Halogenkonzentration in den Lösungen erhöht wird, insbesondere bei Verwendung von Meerwasser bzw. meerwasserähnlichen Lösungen in höheren Konzentrationsbereichen von etwa 30 g/I als NaCI. Die reale Menge ist jeweils durch einfache Versuche feststellbar.

### Beispiel 5:

Außer Pellets wurden auch Eisenerzsintersorten in die Untersuchung einbezogen. Untersucht wurde die Reduktionsfestigkeit von unterschiedlichen Sintersorten bei einer Behandlung mit NaCI- Lösungen unterschiedlicher Konzentrationen. Die Ergebnisse dieser Untersuchung sind in Tabelle 7 zusammengestellt.

Wie Tabelle 7 zeigt, wirkt eine Behandlung mit NaCI-Lösungen auf alle untersuchten Sintersorten stark zerfallshemmend, und zwar schon in starker Verdünnung bzw. geringer Zugaberate an NaCI-haltiger Substanz, ohne daß die übrigen Qualitätsmerkmale, wie mechanische Festigkeit sowie Reduzierbarkeit und Standverhalten bei 1050°C Reduktionstemperatur verändert werden. Es werden Werte erreicht, wie sie für unbehandelte Sinter absolut unerreichbar sind.

Eine Verbesserung der Festigkeit und dadurch eine Verminderung des Reduktionszerfalls ist auch erfolgreich bei einer Behandlung mit Halogenide enthaltenden Lösungen bei Stückerzen zu erreichen. Allerdings sind zum Teil hier wesentlich höhere Konzentrationen an Halogeniden in Behandlungsmitteln erforderlich. Die Lehre gemäß der Erfindung findet demzufolge auch auf Stückerze Anwendung.

Als besonderer Vorteil ist beim Gegenstand der Erfindung zu sehen, daß Behandlungen von Eisenerzen oder Eisenerzagglomeraten mit Halogenide enthaltenden Reagenzien oder Lösungen sowohl beim Erzeuger wie beim Verbraucher als auch während des Transportes vom Erzeuger zum Verbraucher vorgenommen werden können. Da Transport und Lagerung von Eisenerzen und Pellets überwiegend offen erfolgen, ist im Falle einer vorher vorgenommenen Behandlung mit gewissen Auswascheffekten zu rechnen. Dieser Einfluß geht aus dem nächsten Beispiel deutlich hervor.

### Beispiel 6:

Dieses Beispiel macht den Einfluß des Auswaschungseffektes von mit NaCI-Lösung behandelten Pellets auf den Reduktionszerfall und die Na₂0-, K₂0- und CI--Gehalte durch Wasseraufnahme deutlich.

Chemische Analyse der Pellets wie in Beispiel 3, Tabelle 4.

Im Ergebnis zeigen die ermittelten Werte, daß die geprüften Pellets zunächst infolge der Behandlung mit 1 %iger NaCI-Lösung ihre Zerfallsneigung fast vollständig verloren hatten. Sie hatten lediglich an Na₂0 100 g sowie an CI- 120 g pro Tonne Pellets aufgenommen. Unter Zugrundelegung einer Niederschlagsmenge von 100 mm hatte die Auswaschung zu einer Abnahme von Na₂0- und CI--Anteilen um weniger als 100 g Na₂0 sowie 70 g CI- pro Tonne Pellets geführt, hingegen hat die Zerfallsneigung zugenommen auf einen mittleren Wert zwischen unbehandelten und behandelten Pellets.

### Beispiel 7:

Im folgenden Beispiel wird gezeigt, wie eine durch Auslagerung in seinem Zerfallsverhalten verschlechterte Pelletsorte durch Behandlung mit einer NaCI-haltigen Lösung wieder auf ein voll ausreichendes Festigkeitsniveau angehoben werden kann.

In Tabelle 10 sind die Ergebnisse des Versuchsbeispiels 7 an behandelten Pellets gemäß Tabelle 9 bei verschiedener Lagerzeitdauer zusammengestellt. Die Werte der Tabelle 10 zeigen erneut, daß nach der Lehre der Erfindung hohe Reduktionsfestigkeit gegenüber unbehandelten Pellets erreicht wird und daß darüber hinaus auch bei ausgelagerten Pellets eine hohe Reduktionsfestigkeit wiederhergestellt werden kann, wenn die Lehre der Erfindung Anwendung findet. Das gleiche Verfahren kann auch für durch Lagerung verschlechterte Sinter angewendet werden.

## Patentansprüche

1. Verfahren zur Minimierung des Kornzerfalls von Eisenerzen sowie Eisenerzagglomeraten im Hochofen bzw. Niederschachtofen bei beginnender Reduktion im Temperaturbereich zwischen 400°C und 600°C, bei dem die Eisenerze vor der Verhüttung und die Eisenerzagglomerate nach deren Herstellung, jedoch vor der Verhüttung, mit festen Reagenzien behandelt werden, die halogenhaltige Verbindungen enthalten, dadurch gekennzeichnet, daß die Eisenerze und Eisenerzagglomerate nach der Behandlung einen Massenanteil von 20 g bis 370 g an Halogen aus halogenhaltigen Verbindungen je Tonne Eisenerz bzw. Eisenerzagglomerat aufweisen.

2. Verfahren zur Minimierung des Kornzerfalls von Eisenerzen sowie Eisenerzagglomeraten im Hochofen bzw. Niederschachtofen bei beginnender Reduktion im Temperaturbereich zwischen 400°C und 600°C, bei dem die Eisenerze vor der Verhüttung und die Eisenerzagglomerate nach deren Herstellung, jedoch vor der Verhüttung, mit flüssigen Reagenzien behandelt werden, die halogenhaltige Verbindungen enthalten, dadurch gekennzeichnet, daß die Eisenerze und Eisenerzagglomerate nach der Behandlung mit wäßrigen Lösungen von einer Konzentration von 0,1 g/I bis 50 g/I Halogenanteil aus halogenhaltigen Verbindungen einen Massenanteil von 20 g·bis 370 g Halogen aus halogenhaltigen Verbindungen je Tonne Eisenerz bzw. Eisenerzagglomerat aufweisen.

3. Verfahren nach Anspruch 2, dadurch gekennzeichnet, daß als flüssiges halogenhaltiges Reagenz Meerwasser verwendet wird.

4. Verfahren nach den Ansprüchen 2 und 3, dadurch gekennzeichnet, daß die Halogenverbindungen enthaltenden wäßrigen Lösungen auf die Eisenerze bzw. Eisenerzagglomerate aufgesprüht werden.

5. Verfahren nach den Ansprüchen 2 und 3, dadurch gekennzeichnet, daß die Eisenerze bzw. Eisenerzagglomerate zur Halogenaufnahme in ein Tauchbad mit Halogenverbindungen enthaltenden wäßrigen Lösungen eingebracht werden.

6. Verfahren nach Anspruch 1, dadurch gekennzeichnet, daß die in fester Form vorliegenden Reagenzien auf Eisenerze bzw. Eisenerzagglomerate durch Bepudern aufgebracht werden.

## Claims

1. A process for minimizing the disintegration of iron ores and iron ore agglomerates in the blast-furnace and low-shaft furnace, respectively, at the beginning of reduction in the temperature range of between 400°C and 600° C, where the iron ores before smelting and the iron ore agglomerates after their making, however prior to their smelting, are treated with solid reagents containing halogen compounds, wherein the iron ores and iron ore agglomerates, after their treatment, show a weight percentage of halogen originating from halogen compounds, in the amount of between 20 g and 370 g per tonne of iron ore and iron ore agglomerate, respectively.

2. A process for minimizing the disintegration of iron ores and iron ore agglomerates in the blast-furnace and low-shaft furnace, respectively, at the beginning of reduction in the temperature range of between 400°C and 600° C, where the iron ores before smelting and the iron ore agglomerates after their mixing, however prior to their smelting, are treated with liquid reagents containing halogen compounds, wherein the iron ores and iron ore agglomerates, after their treatment with aqueous solutions having a concentration of from 0.1 g/I to 50 g/I halogen from halogen compounds, show a weight percentage of halogen originating from halogen compounds, in the amount of between 20 g and 370 g per tonne of iron ore and iron ore agglomerate, respectively.

3. A process as claimed in claim 2, wherein sea water is used as liquid halogen-containing reagent.

4. A process as claimed in claims 2 and 3, wherein the aqueous solutions containing halogen compounds, are sprayed upon the iron ores and iron ore agglomerates, respectively.

5. A process as claimed in claims 2 and 3, wherein the iron ores and iron ore agglomerates, respectively, for the purpose of halogen absorption, are immersed in a bath which consists of aqueous solutions containing halogen compounds.

6. A process as claimed in claim 1, wherein the reagents existing in solid form, are applied as powder to the iron ores and iron ore agglomerates, respectively.

## Revendications

1. Procédé peur minimiser la décomposition granulaire des minerais de fer ainsi que des agglomérés de minerai de fer dans un haut fourneau ou dans un bas fourneau, lors du début d'une réductien dans un domaine de températures compris entre 400°C et 600°C, suivant lequel les minerais de fer, avant leur traitement métallurgique, et les agglomérés de minerai de fer, après leur production, mais avant leur traitement métallurgique, sont traités avec des réactifs solides, qui renferment des composés halogénés, caractérisé par le fait que les minerais de fer et les agglomérés de minerai de fer présentent, après le traitement, une fraction massique de 20 g à 370 g en halogène provenant des composés halogénés, par tonne de minerai de fer ou d'aggloméré de minerai de fer.

2. Procédé peur minimiser la décompesition granulaire des minerais de fer ainsi que des agglomérés de minerai de fer dans un haut fourneau ou dans un bas fourneau, lors du début d'une réduction dans un domaine de températures compris entre 400°C et 600°C, suivant lequel les minerais de fer, avant leur traitement métallurgique, et les agglomérés de minerai de fer, après leur production, mais avant leur traitement métallurgique, sont traités avec des réactifs liquides, qui renferment des composés halogénés, caractérisé par le fait que les minerais de fer et les agglomérés de minerai de fer présentent, après le traitement avec des solutions aqueuses d'une concentration de 0,1 g/I à à 50 g/I de fraction halogénée provenant des composés halogénés, une fraction massique de 20 g à 370 g d'halogène provenant des composés halogénés, par tonne de minerai de fer ou d'aggloméré de minerai de fer.

3. Procédé selon la revendication 2, caractérisé par le fait que l'on utilise de l'eau de mer comme réactif halogéné liquide.

4. Procédé selon les revendications 2 et 3, caractérisé par le fait que les solutions aqueuses renfermant des composés halogénés sont pulvérisées sur les minerais de fer ou les agglomérés de minerai de fer.

5. Procédé selon les revendications 2 et 3, caractérisé par le fait que, pour l'absorption d'halogènes, les minerais de fer ou les agglomérés de minerai de fer sont introduits dans un bain d'immersion de solutions aqueuses renfermant des composés halogenes.

6. Procédé selon la revendication 1, caractérisé par le fait que les réactifs se présentant sous forme solide sont appliqués par poudrage sur les minerais de fer ou les agglomérés de minerai de fer.
